# EUROPÄISCHE PATENTSCHRIFT

(11) **EP 2 405 025 B1**
(45) Veröffentlichungstag und Bekanntmachung des Hinweises auf die Patenterteilung: **22.04.2015**
(21) Anmeldenummer: 11168903.0
(22) Anmeldetag: 07.06.2011
(51) Int. Cl.: C22B 1/243, C22B 1/245

(54) **Verfahren zur Herstellung von Legierungsformlingen**
Method for manufacturing alloy blanks
Procédé de fabrication d'ébauches en alliage

(30) Priorität: 08.07.2010 DE 102010031101
(43) Veröffentlichungstag der Anmeldung: 11.01.2012
(73) Patentinhaber: MFG Metall- und Ferrolegierungsgesellschaft mbh Hafner, Blondin & Tidou, 40237 Düsseldorf (DE)
(72) Erfinder: Thomy, Daniel, 41569 Rommerskirchen (DE)
(74) Vertreter: Albrecht, Ralf

(56) Entgegenhaltungen:
- WO-A1-2005/118892
- DE-A1- 19 917 008
- DE-C1- 3 940 327
- US-A- 3 151 972
- US-B1- 6 409 964

## Beschreibung

Die Erfindung betrifft ein Verfahren zur Herstellung von Legierungsformlingen, um eine Metallschmelze in einem Schmelzofen mit wenigstens einem Legierungsbestandteil zu versehen oder dessen Anteil in der Metallschmelze zu vergrößern, wobei eine Formlingsmischung unter Verwendung eines den wenigsten einen gießfähige Legierungsbestandteil enthaltenden oder daraus bestehenden Legierungselements, von Wasser und eines Bindemittels hergestellt und die Formlingsmischung in eine Gießform gefüllt und zu einem in den Schmelzofen einbringbaren Legierungsformling verarbeitet und entformt wird.

Im Stand der Technik ist es bekannt, die Zusammensetzung einer Metallschmelze in einem Schmelzofen durch Zugabe von Legierungsformlingen gezielt zu beeinflussen, die ein Legierungselement enthalten, in dem ein oder mehrere Legierungsbestandteile vorhanden sind, sei es elementar oder in Form einer chemischen Verbindung. Ein Beispiel hierfür ist die Aufsilizierung von Eisenschmelzen in Kupolöfen mit Hilfe von Legierungsformlingen, die als Legierungselement einen Siliziumträger wie SiC oder FeSi enthalten (vgl. DE 1 583 262 B, DE 26 38 117 B, DE 196 02 486 C1, DE 199 17 008 A1). Ein weiteres Beispiel ist die Zugabe von Eisenmaterialien als Legierungselement mittels diese enthaltenden Legierungsformlingen (vgl. DE 44 16 699 A1, DE 297 03 389 U1, DE 1 143 837 B, DE 197 12 042 C1, WO 2005/118892 A1, DE 10 2005 062 036 A1) in Eisenschmelzen, wobei die Zugabe in erster Linie aus Recyclinggründen geschieht. Dies kann auch kombiniert werden mit der Zugabe von Silizium (vgl. EP 1 624 079 A1). Solche Legierungsformlinge können auch in Vertikalkammerreduktinsöfen verwendet werden (vgl. DD 139 601 C) oder zur Kühlmittelbeschickung in Stahlkonvertern (DE 25 01 636 A).

Im Übrigen ist es seit langem bekannt, bestimmte Materialien zu brikettieren, beispielsweise zur Schlackenbildung in Schmelzöfen (vgl. DE 43 08 294 A) und zur Deponierung (vgl. DE 42 07 265 A1).

Die Herstellung solcher Formlinge geschieht grundsätzlich derart, dass zunächst eine Formlingsmischung gebildet wird, die Anteile aus Legierungselement, Wasser, Bindemittel und einem Zuschlagstoff in Form eines Stützkorns, wie z.B. Sand, enthält. Anschließend wird diese Formlingsmischung zu dem Legierungsformling verdichtet, sei es in einer Steinformpresse oder sei es in einem Rüttler (WO 2005/118892 A1). Damit dies möglich ist, muss die Formlingsmischung eine zähplastische oder krümelige Konsistenz haben. Das dabei verwendete Wasser ist so bemessen, dass es gerade ausreichend ist, ein Abbinden des Bindemittels zu bewirken und die erforderliche Konsistenz zu erreichen.

Das Verpressen der Formlingsmischung ist ein aufwendiger Arbeitsvorgang und setzt das Vorhandensein einer geeigneten Presse voraus. Mit Hilfe der Presse und dem Abbindeprozess müssen die Legierungsformlinge eine solche Festigkeit erhalten, dass sie als Schüttgut in einen Schmelzofen aufgegeben werden können und den Schmelzofen weitgehend unbeschädigt durchlaufen. Wesentlich für die Erlangung einer solchen Festigkeit ist der Kornaufbau der Formlingsmischung. Schwierigkeiten machen hier Legierungselemente, die in Staubform vorliegen, beispielsweise Filterstäube oder Gießhallenstäube. Ebenfalls nicht ideal sind relativ grobe Legierungselemente, beispielsweise zerkleinerte Schrottteile, Metallspäne oder dergleichen. Festigkeitsschwierigkeiten treten ebenfalls auf, wenn als Legierungselement ein Kohlenstoffträger verarbeitet wird.

In der US 6, 409, 964 B1 ist ein Verfahren zur Herstellung von Legierungsformlingen beschrieben, mit dem eine Formlingsmischung hergestellt wird, die unterschiedliche Wassergehalte hat. Bei dem höchsten Wassergehalt von ungefähr 20 Gew.-% wird eine fließfähige und damit gießfähige Formlingsmischung erhalten, die in Gießformen gegossen wird. Nähere Angaben zu der Fließfähigkeit werden nicht gemacht. Gleichwohl wird auch bei diesem Wassergehalt ein Vibrationsgießen für notwendig gehalten, um ein vollständiges Füllen der Form zu sichern und das Entstehen von Lunkern zu vermeiden.

In der DE 39 40 327 C1 wird eine Formlingsmischung zur Herstellung von Legierungsformlingen in Rüttelpressen verdichtet, um eine ausreichende Händlingsfestigkeit zu erhalten. Über die Gieß- bzw. Fließfähigkeit der Formlingsmischung wird in diesem Dokument nichts gesagt. Entsprechendes gilt für die in der US 3,151,972 A und in der WO 2005/118892 A1 offenbarten Formlingsmischungen, wobei in dem letzteren Dokument nur von einem Verfüllen der Formlingsmischung in eine Form die Rede ist.

Der Erfindung liegt die Aufgabe zugrunde, ein Verfahren zur Herstellung von Legierungsformlingen bereitzustellen, das kostengünstig ist und mit dem sich Legierungsformlinge unter Verwendung von Legierungselementen auch in Staubform oder Stückform mit ausreichender Festigkeit herstellen lassen.

Diese Aufgabe wird erfindungsgemäß dadurch gelöst, dass bei der Herstellung der Formlingsmischung mindestens so viel Wasser zugesetzt wird, dass die Formlingsmischung selbstzerlaufend ist, und dass mindestens so viel Bindemittel zugegeben wird, dass der aus der Formlingsmischung hergestellte Legierungsformling nach spätestens sieben Tagen Abbindezeit bei 20°C eine Festigkeit von wenigstens 4 N/mm², vorzugsweise wenigstens 5 N/mm², hat, und dass die Formlingsmischung in eine Großgießform eingegossen wird, deren Innenraum in Einzelformen unterteilt ist, die mit der Formlingsmischung in einem Gießvorgang gefüllt werden, und dass darin ein Abbinden ohne Anwendung äußerer Druckeinwirkung erfolgt und schließlich der so entstandene Legierungsformling entformt wird. Grundgedanke der Erfindung ist es folglich, die Formlingsmischung nicht zu verpressen, sondern mittels Gießen herzustellen, indem zunächst eine gießfähige Formlingsmischung erstellt wird und diese dann in eine Gießform gegossen und abbinden gelassen wird, wobei die vorerwähnte Abbindezeit mit dem vollständigen Eingießen der Formlingsmischung in die Gießform beginnt. Es hat sich herausgestellt, dass mit diesem Verfahren sowohl staubförmige als auch grobstückige Legierungselemente zu einem Legierungsformling ausreichender Festigkeit verarbeitet werden können, ohne dass es hierfür des Einsatzes einer Presse bedarf. Das Verfahren ist kostengünstig durchführbar, und es ist vielseitig einsetzbar, da es sich für Legierungselemente verschiedenster Art und unterschiedlichster Korngrößen bis hin zur Stückigkeit eignet. Dabei wird zwecks Vermeidung von Lunkern in dem Legierungsformling oder mangelnder Ausfüllung der Gießform so viel Wasser zugesetzt, dass die Formlingsmischung in der Gießform selbstzerlaufend, insbesondere selbstnivellierend ist. Unter letzterem ist die Eigenschaft zu verstehen, dass sich an der offenen Seite der in die Gießform eingegossenen Formlingsmischung eine ebene Oberfläche ohne weitere Maßnahmen, beispielsweise Rütteln oder Abstreifen, einstellt.

Als Legierungselement kommen Metalle, auch solche, aus denen die Metallschmelze im Wesentlichen besteht, insbesondere Eisen, aber auch Kupfer, Zink, Chrom, Mangan, Nickel, Molybden, Titan oder Vanadium in Frage. Das Eisen kann auch in Form von Eisenlegierungen wie FeSi, FeMn, FeCr, FeNi, FeMo, FeTi oder FeV vorliegen. Metalloxide und -erze, wie FeO, Fe₂O₃, MnO eignen sich gleichfalls. Das Legierungsmittel kann aber auch ein metallisches Silizium sein, beispielsweise in Form von SiC, sein. Darüber hinaus eignet sich das erfindungsgemäße Verfahren aber auch zur Verarbeitung von Kohlenstoffträgern und/oder ungebundenem Kohlenstoff als Legierungselement, beispielsweise Graphit, Koksgrus, Petrolkoks, Pechkoks, Dichtstaub etc. Sie können zum Aufkohlen der Metallschmelze verwendet werden. Schließlich kann das Legierungselement auch eine Mischung von zumindest zwei der vorgenannten Legierungsbestandteile bzw. Legierungselemente sein.

Bei dem erfindungsgemäßen Verfahren wird die Untergrenze für den Wasserzusatz durch die Eigenschaft der Gießfähigkeit der Formlingsmischung bestimmt. Im Allgemeinen liegt dann ausreichend Wasser vor, um ein Abbinden des Formlings zu gewährleisten, insbesondere wenn hierfür - wie im Stand der Technik bekannt - Zement verwendet wird.

Zu beachten ist jedoch der Umstand, dass die Festigkeit des Legierungsformlings bei gleichem Bindemittelanteil um so geringer wird, je höher der Wasseranteil ist, d.h. es ist ein Kompromiss zwischen guter Gießfähigkeit der Formlingsmischung einerseits und der Endfestigkeit des Legierungsformlings andererseits zu suchen. Hierfür hilfreich ist die Zugabe eines Fließmittels, wie es gewöhnlich bei der Herstellung von Beton zur Anwendung kommt, beispielsweise Lingninsulfonate, Melamin-Formaldehyd-Sulfonate, Naphtalin-Formaldehyd-Sulfonate, Polycarboxylate oder Hydroxycarbonsäuren und deren Salze (vgl. Norm EN 934-2). Der Anteil des Fließmittels sollte im Bereich von 0,01 bis 0,5 Gew.-%, bezogen auf das Gewicht der Formlingsmischung, liegen. Durch Verwendung des Fließmittels wird der Wasseranspruch zwecks Herstellung der Gießfähigkeit deutlich herabgesetzt mit der Folge, dass der Legierungsformling eine höhere Festigkeit erhält oder zum Erreichen der erfindungsgemäßen Mindestfestigkeit ein geringerer Bindemittelanteil notwendig ist.

Eine gute Verarbeitbarkeit ergibt sich, wenn der Formlingsmischung so viel Wasser und gegebenenfalls Fließmittel zugesetzt wird, dass die Formlingsmischung ein Ausbreitmaß (gemessen entsprechend der Norm DIN EN 459-2, jedoch ohne Hubstöße) von wenigstens 15 cm, vorzugsweise 19 cm und zweckmäßigerweise nicht mehr als 21 cm hat. Bei Werten von 15 bis 18 cm Ausbreitmaß empfiehlt sich zwecks Vermeidung von Hohlräumen zwischen Gießform und Formlingsmischung sowie von Lunkern im Legierungsformling ein Rütteln der Formlingsmischung in der Gießform. Zweckmäßigerweise sollte das Gewichtsverhältnis Wasser zu Feststoff in der Formlingsmischung einen Wert von 0,8 nicht überschreiten.

Als Bindemittel kommen die im Allgemeinen für Baustoffe verwendeten Bindemittel in Frage, insbesondere hydraulische Bindemittel wie Zement. Da das Bindemittel für den erfindungsgemäß vorgesehenen Einsatz des Legierungsformlings einen Fremdstoff darstellt, sollte der Anteil des Bindemittels nicht sehr viel höher sein als erforderlich, um die erfindungsgemäß vorgesehene Festigkeit zu erreichen. Es ist deshalb zweckmäßig, wenn möglichst hochwertiger Zement verwendet wird, denn dann kann der Bindemittelanteil gering gehalten werden. Dabei besteht ein Zusammenhang zu der Menge des zwecks Erreichen der Gießfähigkeit zugesetzten Wassers dergestalt, dass die Menge des Bindemittels um so höher sein muss, je höher der Wassergehalt ist. Um ein schnelles Abbinden zu erreichen, kann dem Zement auch ein Abbindebeschleuniger zugesetzt werden, der den Erstarrungs- und Erhärtungsprozess beschleunigt. Der Zusatz von Bindemittel sollte 40 Gew.-%, bezogen auf die gesamte Formlingsmischung, nicht überschreiten, besser jedoch nicht höher als 20 Gew.-% liegen, immer jedoch vorausgesetzt, dass die oben genannte Mindestfestigkeit erreicht wird.

Nach der Erfindung ist ferner vorgesehen, dass der Formlingsmischung ein Stützkorn zugegeben wird. Es sollte eine Körnung von maximal 1,5 cm haben. Vorzugsweise sollte Sand verwendet werden, und das Stützkorn sollte zweckmäßigerweise mit einem Gewichtsanteil von 5 bis 40%, bezogen auf die gesamte Formlingsmischung, vorhanden sein.

Die Erfindung sieht des Weiteren vor, dass die Formlingsmischung in der Gießform gerüttelt und/oder deren freie Oberfläche glatt gestrichen wird. Eine Rüttelung empfiehlt sich insbesondere dann, wenn der Wassergehalt und gegebenenfalls der Gehalt an Fließmittel so gering sind, dass die Gefahr der Bildung von Lunkern oder nicht vollständiger Ausfüllung der Gießform besteht.

Damit es im Bereich der freien Oberfläche der in der Gießform befindlichen Formlingsmischung nicht zu einem ungenügenden Abbinden oder zur Rissbildung kommt, sollte die Oberfläche vorzugsweise unmittelbar nach dem Gießvorgang mit Wasser besprüht werden. Alternativ oder in Kombination dazu kann die Oberfläche mit einer feuchtigkeitsundurchlässigen oder feuchtigkeitsspendenden Abbeckung versehen werden.

Das erfindungsgemäße Verfahren eignet sich sowohl für die Verwendung eines Legierungselementes, das in kleinstückiger Form, vorzugsweise mit einer mittleren Erstreckung von 0,5 bis 5 cm, vorliegt, aber auch für ein solches Legierungselement, das in Staub- oder Pulverform zugegeben wird, insbesondere mit einer Korngröße unter 0,1 mm. Dabei können beide Formen von Legierungselementen miteinander kombiniert werden, vorzugsweise in einem Gewichtsverhältnis von 20:80 bis 80:20.

Für das erfindungsgemäße Verfahren können Gießformen verwendet werden, deren Innenvolumen der vorbestimmten Formgebung des Legierungsformlings entspricht. Statt dessen kann jedoch auch eine wannenförmige Großform eingesetzt werden, deren Innenraum in Einzelformen unterteilt ist, wobei die Großform mit der Formlingsmischung in einem einzige Gießvorgang gefüllt wird. Dabei kann der Innenraum der Großform durch von deren Boden hochstehende Stege in die Einzelformen unterteilt sein. Es besteht dann die Möglichkeit, die Einzelformen mit der Formlingsmischung so zu füllen, dass die so entstehenden Legierungsformlinge voneinander getrennt sind. Alternativ kann die Großform aber auch so hoch gefüllt werden, dass die freie Oberfläche der Formlingsmischung oberhalb der Stege liegt, also ein einstückiges Gebilde in Form eines Großformlings ähnlich einer (umgedrehten) Schokoladentafel entsteht. Nach dem Entformen wird dieser Großformling dann in einem Brecher in einzelne Stücke gebrochen, die die Legierungsformlinge bilden. Dabei kann auch ein Brechen über das Brechen der Stege zwischen den Einzelformlingen hinaus vorgenommen werden, so dass die so gebildeten Einzelformlinge unregelmäßig geformte Formlingsstücke bilden.

Gegenstand der Erfindung ist neben dem erfindungsgemäßen Verfahren auch die Verwendung dieses Legierungsformlings durch Zugabe in einen Metallschmelzofen beim Schmelzen von Metall, vorzugsweise in einen Kupolofen, Konverter, Hochofen oder Induktionsofen.

Nach dem erfindungsgemäßen Verfahren wurden beispielhaft folgende Legierungsformlinge hergestellt.

### Beispiel 1

| | |
|---|---|
| SiC-Staub mit einer Körnung < 0,2 mm | 35,97 % |
| ESiC80 mit einer Körnung von 0,1 - 10,0 mm | - |
| Stützkorn mit einer Körnung von 0,5 - 1,0 cm | 21,58 % |
| Zement der Qualität CEM I 52,5 N (DIN EN 197-1) | % |
| Fließmittel auf Naphtalinbasis | - |
| Wasser | 28,06 % |
| Ausbreitmaß | 16,4 cm |
| Druckfestigkeit nach 7 Tagen bei 20°C' | 5,4 N/mm² |

### Beispiel 2

| | |
|---|---|
| SiC-Staub mit einer Körnung < 0,2 mm | 32,85 % |
| ESiC80 mit einer Körnung von 0,1 - 10,0 mm | 25,55 % |
| Stützkorn mit einer Körnung von 0,5 - 1,0 cm | - |
| Zement der Qualität CEM I 52,5 N (DIN EN 197-1) | 14,53 % |
| Fließmittel auf Naphtalinbasis | 0, 07 % |
| Wasser | 27,01 % |
| Ausbreitmaß | 20,0 cm |
| Druckfestigkeit nach 4 Tagen bei 20°C' | 5,0 N/mm² |
| Druckfestigkeit nach 7 Tagen bei 20°C' | 6,4 N/mm² |

### Beispiel 3

| | |
|---|---|
| SiC-Staub mit einer Körnung < 0,2 mm | 32,61 % |
| ESiC80 mit einer Körnung von 0,1 - 10,0 mm | 25,36 % |
| Stützkorn mit einer Körnung von 0,5 - 1,0 cm | - |
| Sonderbindemittel 1 | 14,42 % |
| Fließmittel auf Naphtalinbasis | 0,07 % |
| Wasser | 27,54 % |
| Ausbreitmaß | 20,3 cm |
| Druckfestigkeit nach 2 Tagen bei 20°C' | 5,5 N/mm² |
| Druckfestigkeit nach 7 Tagen bei 20°C' | 7,5 N/mm² |

### Beispiel 4

Unter "ESiC80" ist ein SiC-Rohstoff zu verstehen, der 80% reines SiC enthält, wobei der Rest nicht-reagiertes freies C und SiO₂ ist. Bei dem im Beispiel 3 angegebenen Sondermittel 1 handelt es sich um das von der HeidelbergCement Baustoffe für Geotechnik GmbH & Co. KG unter dem Namen "CEM-ROCK 489" vertriebene Bindemittel, während das in Beispiel 4 angegebene Sondermittel 2 das ebenfalls von der Heidelberg Zement Baustoffe für Geotechnik GmbH & Co. KG unter der Bezeichnung "CEM-ROCK MFG" vertriebene Bindemittel ist.

## Patentansprüche

1. Verfahren zur Herstellung von Legierungsformlingen, um eine Metallschmelze in einem Schmelzofen mit wenigstens einem Legierungsbestandteil zu versehen oder dessen Anteil in der Metallschmelze zu vergrößern, wobei eine gießfähige Formlingsmischung unter Verwendung des den wenigstens einen Legierungsbestandteil enthaltenden oder daraus bestehenden Legierungselements, von Wasser und eines Bindemittels hergestellt und die Formlingsmischung in eine Gießform gefüllt und zu einem in den Schmelzofen einbringbaren Legierungsformling verarbeitet und entformt wird, **dadurch gekennzeichnet, dass** bei der Herstellung der Formlingsmischung mindestens so viel Wasser zugesetzt wird, dass die Formlingsmischung selbstzerlaufend, insbesondere selbstnivellierend ist, und dass mindestens so viel Bindemittel zugesetzt wird, dass der aus der Formlingsmischung hergestellte Legierungsformling nach spätestens sieben Tagen Abbindezeit bei 20°C eine Festigkeit von wenigstens 4 N/mm², vorzugsweise wenigstens 5 N/mm², hat, dass die Formlingsmischung in eine Großgießform eingegossen wird, deren Innenraum in Einzelformen unterteilt ist, die mit der Formlingsmischung in einem Gießvorgang gefüllt werden, und dass darin ein Abbinden ohne Anwendung äußerer Druckeinwirkung erfolgt.

2. Verfahren nach Anspruch 1, **dadurch gekennzeichnet, dass** als wenigstens ein Legierungselement ein Metall, insbesondere Eisen, auch als Eisenlegierung wie FeSi, FeMn, FeCr, FeNi, FeMo, FeTi, FeV, und/oder insbesondere Kupfer, Zink, Chrom, Mangan, Nickel, Molybden, Titan, Vanadium, oder als Metalloxide und -erze, wie FeO, Fe₂O₃, MnO, und/oder SiC und/oder ein Kohlenstoffträger und/oder ungebundener Kohlenstoff, zum Beispiel Graphit, Koksgruß, Petrolkoks, Pechkoks, Dichtstaub zum Aufkohlen der Metallschmelze oder eine Mischung von zumindest zwei der vorgenannten Legierungsbestandteile verwendet wird.

3. Verfahren nach Anspruch 1 oder 2, **dadurch gekennzeichnet, dass** der Formlingsmischung so viel Wasser und ggf. Fließmittel zugesetzt wird, dass sie ein Ausbreitmaß von wenigstens 15 cm, vorzugsweise 19 cm und zweckmäßigerweise nicht mehr als 21 cm hat.

4. Verfahren nach einem der Ansprüche 1 bis 3, **dadurch gekennzeichnet, dass** der Formlingsmischung ein Fließmittel und/oder ein Beschleuniger zugegeben wird.

5. Verfahren nach einem der Ansprüche 1 bis 4, **dadurch gekennzeichnet, dass** das Gewichtsverhältnis Wasser zu Feststoff einen Wert von 0, 8 nicht überschreitet und/oder das Bindemittel ein hydraulisches Bindemittel, insbesondere Zement, enthält oder daraus entsteht.

6. Verfahren nach einem der Ansprüche 1 bis 5, **dadurch gekennzeichnet, dass** der Zusatz an Bindemittel 40 Gew.-%, vorzugsweise 20 Gew.-%, bezogen auf die gesamte Formlingsmischung, nicht überschreitet, und/oder dass der Formlingsmischung ein Stützkorn zugegeben wird, zweckmäßigerweise mit einer Körnung von maximal 1,5 cm, wobei das Stützkorn vorzugsweise Sand ist und insbesondere mit einem Gewichtsanteil von 5 bis 40%, bezogen auf das Gewicht der gesamten Formlingsmischung, vorliegt.

7. Verfahren nach einem der Ansprüche 1 bis 6, **dadurch gekennzeichnet, dass** die Formlingsmischung in der Gießform gerüttelt und/oder deren freie Oberfläche glatt gestrichen wird.

8. Verfahren nach einem der Ansprüche 1 bis 7, **dadurch gekennzeichnet, dass** die Oberfläche der Formlingsmischung in der Gießform vorzugsweise unmittelbar nach dem Gießvorgang mit Wasser besprüht wird.

9. Verfahren nach einem der Ansprüche 1 bis 8, **dadurch gekennzeichnet, dass** die Oberfläche der Formlingsmischung in der Gießform, gegebenenfalls nach einem Besprühen mit Wasser, mit einer feuchtigkeitsundurchlässigen oder feuchtigkeitsspendenden Abdeckung versehen wird.

10. Verfahren nach einem der Ansprüche 1 bis 9, **dadurch gekennzeichnet, dass** das Legierungselement für die Herstellung der Formlingsmischung in kleinstückiger Form, vorzugsweise mit einer mittleren Erstreckung zwischen 0,5 bis 5 cm, verwendet wird.

11. Verfahren nach einem der Ansprüche 1 bis 10, **dadurch gekennzeichnet, dass** das Legierungselement in Staub- oder Pulverform zugegeben wird, insbesondere mit einer Korngröße unter 0,1 mm.

12. Verfahren nach Anspruch 10 und 11, **dadurch gekennzeichnet, dass** das wenigstens eine Legierungselement sowohl in kleinstückiger als auch in Staub- oder Pulverform verwendet wird, und dass das Gewichtsverhältnis ihrer Anteile zwischen 20:80 und 80:20 liegt.

13. Verfahren nach einem der Ansprüche 1 bis 12, **dadurch gekennzeichnet, dass** die Großgießform durch hochstehende Stege in die Einzelformen unterteilt ist und die Formlingsmischung höher eingefüllt wird als die Stege, und dass der so hergestellte Großformling nach dem Aushärten in einzelne stückige Legierungsformlinge gebrochen wird.

## Claims

1. Method for producing alloy bricks in order to provide molten metal in a furnace with at least one alloy component or to increase the amount thereof in the molten metal wherein a castable brick mixture is made by using the alloy element comprising the at least one alloy component or consisting thereof, water and a binder and wherein the brick mixture is filled into a mould, transformed into an alloy brick introducible into the furnace and is demoulded, **characterized in that** during production at least such an amount of water is added to the brick mixture that the brick mixture is self-spreading, particularly self-levelling, and that at least such an amount of binder is added that the alloy brick made from the alloy mixture, after a setting time of seven days at 20°C at the latest, has reached a strength of at least 4 N/mm², preferably at least 5 N/mm², that the brick mixture is casted into a large mould, the interior thereof being divided into single moulds, which are filled with the brick mixture in a casting process, and that a setting takes place therein without applying external pressure.

2. Method according to claim 1, **characterized in that** a metal, particularly iron, also as an iron alloy like FeSi, FeMn, FeCr, FeNi, FeMo, FeTi, FeV, and/or particularly Copper, Zinc, Chromium, Manganese, Nickel, Molybdenum, Titanium, Vanadium, or as metal oxide and ores, like FeO, Fe₂O₃, MnO, and/or SiC and/or a Carbon carrier and/or unbound Carbon, for instance graphite, coke breeze, petroleum coke, pitch coke, carburizing dust for carburizing the molten metal or a mixture of at least two of said alloy components is used.

3. Method according to claim 1 or 2, **characterized in that** such an amount of water and possibly plasticizer is added to the brick mixture that it has a flow spread amount of at least 15 cm, preferably 19 cm and appropriately not more than 21 cm.

4. Method according to one of claims 1 to 3, **characterized in that** a plasticizer and/or an accelerator is added to the brick mixture.

5. Method according to one of claims 1 to 4, **characterized in that** the weight ratio water to solid material does not exceed a value of 0.8 and/or the plasticizer comprises a hydraulic binder, particularly cement, or consists thereof.

6. Method according to one of claims 1 to 5, **characterized in that** the addition of binder does not exceed 40 weight-%, preferably 20 weight-% related to the brick mixture as a whole, and/or that support particles are added to the brick mixture, appropriately with a grain size of maximal 1.5 cm, wherein the support particles preferably are sand and particularly have a weight share of 5 to 40 %, related to the weight of the brick mixture as a whole.

7. Method according to one of claims 1 to 6, **characterized in that** the brick mixture is vibrated in the mould and/or the free surface thereof is smoothed down.

8. Method according one of claims 1 to 7, **characterized in that** the surface of the brick mixture in the mould is sprayed with water preferably immediately after the casting process.

9. Method according to one of claims 1 to 8, **characterized in that** the surface of the brick mixture in the mould, possibly after spraying with water, is provided with a cover impermeable to humanity or a moisturizing cover.

10. Method according to one of claims 1 to 9, **characterized in that** the alloy element for producing the brick mixture in small-sized form, is used preferably with a middle extension between 0.5 to 5 cm.

11. Method according one of claims 1 to 10, **characterized in that** the alloy element is added in dust or powder form, particularly with a grain size below 0.1 mm.

12. Method according to claim 10 or 11, **characterized in that** the at least one alloy element is used both in small-sized and in dust or powder form, and that the weight ratio of their components is between 20:80 and 80:20.

13. Method according one of claims 1 to 12, **characterized in that** the large mould is divided into single moulds by upstanding webs and the brick mixture is filled in higher than the webs, and that the large brick made this way is broken into single small-sized alloy bricks after setting.

## Revendications

1. Procédé de production d'un moule en alliage afin de pourvoir un métal en fusion dans un four de fusion d'au moins un composant d'alliage, ou d'augmenter la part de ce dernier dans la masse de métal en fusion, un mélange moulable étant produit en utilisant au moins ledit élément d'alliage contenant un composant d'alliage ou composé de ce dernier, de l'eau et un liant, et le mélange moulable étant versé dans un moule avant d'être transformé et démoulé en un moule en alliage pouvant être mis dans le four de fusion, **caractérisé en ce qu'**est utilisée suffisamment d'eau durant la production du mélange moulable pour que le mélange moulable soit auto-coulant, ou plus précisément autonivelant, et qu'est utilisé au moins assez de liant pour que le moule d'alliage obtenu à partir du mélange moulable ait, après un temps de prise de sept jours à 20 °C, une solidité d'au moins 4 N/mm², idéalement 5 N/mm², et qu'est versé le mélange moulable dans un gros moule dont l'intérieur est subdivisé en moules individuels remplis du mélange moulable lors d'un processus de moulage et dans lesquels le mélange prend sans qu'une pression externe ne soit nécessaire.

2. Procédé selon la revendication 1, **caractérisé en ce qu'**est utilisé, en tant qu'au moins un élément d'alliage, un métal, ou plus précisément du fer, mais aussi en tant qu'alliage de métal comme du FeSi, FeMn, FeCr, FeNi, FeMo, FeTi, FeV, et/ou notamment du cuivre, du zinc, du chrome, du manganèse, du nickel, du molybdène, du titane, du vanadium, ou en tant qu'oxyde ou minerais de métal, comme du FeO, Fe₂0₃, MnO, et/ou du SiC et/ou un support de carbone et/ou du carbone non lié, par exemple du graphite, du poussier de coke, du coke de pétrole, du coke de brai, de la poussière d'étanchéité pour carburer le métal en fusion ou un mélange d'au moins deux des composants d'alliage mentionnés précédemment.

3. Procédé selon les revendications 1 ou 2, **caractérisé en ce qu'**est utilisé dans le mélange de moulage assez d'eau ou d'agent rhéologique (au besoin) pour qu'il obtienne une capacité d' étalement d'au moins 15 cm, idéalement 19 cm et pas plus de 21 cm.

4. Procédé selon l'une des revendications 1 à 3, **caractérisé en ce qu'**est ajouté au mélange moulable un agent rhéologique ou un accélérateur.

5. Procédé selon l'une des revendications 1 à 4, **caractérisé en ce que** le rapport d'eau et de matière solide ne dépasse jamais une valeur de 0,8 et/ou que le liant contient ou est composé d'un liant hydraulique, plus précisément du ciment.

6. Procédé selon l'une des revendications 1 à 5, **caractérisé en ce que** l'apport en liant se limite à 40 % en poids, idéalement 20 % en poids du mélange moulable, ou qu'est ajouté au mélange moulable un granulé d'appoint d'une granulosité adéquate maximale de 1,5 cm, le granulé d'appoint étant idéalement du sable et notamment en présence dans une proportion de 5 à 40 % en poids par rapport à l'ensemble du mélange moulable.

7. Procédé selon l'une des revendications 1 à 6, **caractérisé en ce que** le mélange moulable est secoué dans le moule et/ou aplati sur la surface exposée de ce dernier.

8. Procédé selon l'une des revendications 1 à 7, **caractérisé en ce que** la surface du mélange moulable dans le moule est aspergée d'eau idéalement immédiatement après le coulage.

9. Procédé selon l'une des revendications 1 à 8, **caractérisé en ce que** la surface du mélange moulable dans le moule, le cas échéant après avoir été aspergée d'eau, est pourvue d'un revêtement imperméable ou hydratant.

10. Procédé selon l'une des revendications 1 à 9, **caractérisé en ce que** l'élément d'alliage est utilisé pour la production du mélange moulable en petits morceaux, idéalement séparés par un écart central de 0,5 à 5 cm.

11. Procédé selon au moins l'une des revendications 1 à 10, **caractérisés en ce que** l'élément d'alliage est versé sous forme de poussière ou de poudre, plus précisément avec une granulosité de moins de 0,1 mm.

12. Procédé selon la revendication 10 et 11, **caractérisé en ce que** ledit élément d'alliage est utilisé autant en petits morceaux que sous forme de poussière ou de poudre, et qu'elle est présente selon un rapport pondéral entre 20:80 et 80:20.

13. Procédé selon la revendication 10 et 12, **caractérisé en ce que** le moule est subdivisé par des barres surélevées en moules individuels et que le mélange moulable submerge les barres de façon à produire des corps moulés qui pourront être séparés en morceaux individuels une fois durcis.
